# FASCICULE DE BREVET EUROPEEN

(11) **EP 0 378 029 B1**
(45) Date de publication et mention de la délivrance du brevet: **15.09.1993**
(21) Numéro de dépôt: 89420481.7
(22) Date de dépôt: 06.12.1989
(51) Int. Cl.: D21H 21/46, B44F 1/12

(54) **Papier de sécurité infalsifiable, non fluorescent et document obtenu**
Nichtfluoreszierendes, nichtfälschbares Sicherheitspapier und erhaltenes Dokument
Non-forgeable and non-fluorescent security paper, and document obtained

(30) Priorité: 07.12.1988 FR 8816347
(43) Date de publication de la demande: 18.07.1990
(73) Titulaire: AUSSEDAT-REY, F-78140 Vélizy-Villacoublay (FR)
(72) Inventeur: Riou, Claude Raymond, F-74290 Veyrier du Lac (FR); Honnorat, André, F-74000 Annecy (FR)
(74) Mandataire: Ropital-Bonvarlet, Claude

(56) Documents cités:
- FR-A- 1 509 715
- FR-A- 2 620 146
- US-A- 1 804 978
- US-A- 2 005 105

## Description

La présente invention est relative au domaine de la papeterie et elle a pour objet un papier de sécurité présentant une sensibilité aux agents chimiques pouvant être utilisés pour falsifier les impressions encrées en décolorant chimiquement les encres.

La présente invention vise, plus spécialement, le domaine des papiers de sécurité utilisables pour la réalisation de pièces de paiement manuscrites et de documents officiels qui doivent être protégés contre toute tentative de falsification à l'aide de réactif chimique.

On a déjà proposé des papiers de sécurité comportant des réactifs chimiques aux agents oxydants réducteurs utilisés dans des produits effaceurs, tels que ceux commercialisés sous le nom de **"CORECTOR"** ou encore **"SLOAN'S".** De tels papiers fluorescents développent, généralement, au contact de ces produits oxydants-réducteurs, une coloration souvent faible, peu ou mal visible à l'oeil nu, mais représentant, par contre, une gêne pour certaines utilisations dans lesquelles, notamment, la non fluorescence du papier est, au contraire, recherchée, par exemple en tant que moyen de contrôle.

On connaît aussi un papier contenant des réactifs chimiques aux acides, aux alcalis, aux réactifs décolorants chlorés, aux crayons effaceurs d'encres. Il convient de citer, notamment, l'enseignement fourni par les brevets **FR-A-2 365 656, FR-A-2 399 505** et **FR-A-2 402 739.** Des papiers ainsi traités ne fournissent pas une réaction colorée convenablement distincte.

Une autre proposition a aussi été faite par le brevet **FR-A-2 580 303** prévoyant l'incorporation de fer III et d'un agent stabilisateur donnant un complexe coloré avec le fer II. La méthode préconisée est de mise en oeuvre délicate, implique la fourniture de produits de prix élevé et conduit à un papier présentant initialement une coloration de fond ayant, de surcroît, tendance à s'accentuer par vieillissement. Un papier selon une telle proposition présente, de plus, une réactivité limitée au couple oxydant-réducteur, ce qui réduit ses caractéristiques d'infalsifiabilité.

On connaît également un papier de sécurité infalsifiable contenant de l'iode, du thiosulfate de sodium et du nitrate de cobalt soluble dans l'eau. Ce papier, décrit dans le brevet **US-A-1 804 978,** ne comprend pas d'agent réducteur outre le nitrate de cobalt, mais au contraire un oxydant fort qu'est l'iode.

Il ne réagit pas très bien vis à vis des agents effaceurs du type redox.

En tout état de cause, il ne présente pas des qualités optimales d'infalsifiabilité.

La présente invention vise à proposer un nouveau papier de sécurité qui réponde mieux que jusqu'à présent aux différentes exigences portées au compte d'un papier de sécurité infalsifiable et qui puisse être fabriqué aisément selon des méthodes traditionnelles et à un prix de revient intéressant.

L'objet de l'invention est de fournir un papier de sécurité infalsifiable ne présentant pas de coloration résiduelle notable, ni de fluorescence, capable de réaction aux agents chimiques réducteurs, au couple d'agents oxydant-réducteur, ainsi qu'aux feutres effaceurs, avec une sensibilité suffisamment élevée pour satisfaire aux tests sévères en la matière.

Un autre objet de l'invention est de fournir un papier de sécurité infalsifiable présentant, après traitement, une coloration blanche nette ne subissant pas de modification sensible dans le temps habituel de stockage chez l'utilisateur.

Un autre objet de l'invention est de proposer un papier de sécurité infalsifiable dont la sensibilité de réaction au couple d'agents oxydant-réducteur est améliorée.

Pour atteindre les buts ci-dessus, le papier de sécurité infalsifiable selon l'invention se caractérise par la présence, à sa surface et/ou dans sa masse, d'un sel soluble ou partiellement soluble en phase aqueuse de cobalt II ou III, associé à au moins un agent coréactant de caractère réducteur et de structure phénolique.

Le sel soluble de cobalt associé à l'agent coréactant, peut donc être apporté de plusieurs façons, par exemple :
- par couchage selon les méthodes connues,
- par apport dans la masse,
- voire par imprégnation.

Par papier, il convient de considérer tout substrat ayant une composition à base de fibres cellulosiques et/ou synthétiques, sans exclure les supports constitués par un film et comportant ou non les adjuvants classiques de papeterie.

Parmi les sels de cobalt convenant particulièrement bien, il faut citer ceux préférés qui sont :
- le sulfate de cobalt II heptahydraté,
- L'acétate de cobalt II
- le nitrate de cobalt II,
- le chlorure de cobalt II,
- l'acétylacétonate de cobalt III.

La quantité de sel de cobalt devant être apportée dépend, essentiellement, de la coloration souhaitée en réaction. Il apparaît qu'un apport, à partir de 0,2 % en poids sec par rapport au poids de papier, permet déjà de produire, en présence d'un agent chimique réactif, une coloration permettant une observation à l'oeil nu.

Industriellement on emploie entre 0,5 et 1 %, couramment 0,6 % en poids sec de sel de cobalt par rapport au poids de papier.

Le ou les coréactants ou agents sensibiliteurs, de caractère réducteur, et de structure phénolique sont choisis, de préférence, parmi ceux répondant à la structure :
avec :
- **n** = 1, 2 ou 3,
- **R₁** = H, NH₂, OCH₃, COOH, SO₃H, CH₃, COOR (avec **R** représentant un radical aromatique ou aliphatique substitué ou non),
- **R₂** = H, CH₃, OCH₃, COOH, NH₂, SO₃H.

Des exemples significatifs et intéressants sont les suivants :

La quantité de coréactant peut varier à partir de 0,5 % en poids sec par rapport au poids de papier, en fonction de la coloration réactive recherchée, notamment de sa densité jusqu'à une quantité maximale définie, comme cela est connu par l'homme de l'art, pour tenir compte du coût de production, tout en respectant, de préférence, la couleur de fond blanche du papier.

Industriellement, on introduit couramment 1 % en poids sec de sel de cobalt et 0,8 % de coréactant par rapport au poids de papier, pour obtenir un écart entre le fond papier et la coloration réactive avec l'un des réactifs suivants, sulfite de sodium, couple oxydant-réducteur, javel, au moins égal à 10 unités évaluées dans le système **L.a.b.** établi par la Commission Internationale de l'Eclairage en 1976.

On donne, ci-après, quelques exemples de compositions de traitement d'un papier de type chèque infalsifiable de grammage 95 g/m² et de couleur fondamentale blanche, contenant ou non les adjuvants et additifs habituels, notamment dans le domaine des papiers de sécurité infalsifiables.

### EXEMPLE 1 :

Le support papier est traité en surface avec une solution comprenant, par litre d'eau :

| | |
|---|---|
| - Sulfate de cobalt II heptahydraté | 30 g |
| - Hydroquinone | 20 g |
| - Amidon | 200 g |

La prise de bain est d'environ 40 % par rapport au poids de papier qui est séché de manière traditionnelle.
Un tel papier présente une coloration réactive jaune-orangée après mise en présence du couple oxydant-réducteur permanganate de potassium - bisulfite de sodium selon, par exemple, une immersion de 15 secondes dans une solution à 50 g/l de permanganate de potassium, suivie d'un égouttage d'une minute environ, après quoi le papier est plongé dans une solution à 10-15 g/l de bisulfite de sodium avant d'être séché à l'air libre.
Un papier, tel que ci-dessus, présente, également, une réaction colorée orangée en présence de réducteurs seuls, tels que le bisulfite en solution aqueuse, le sulfite neutre, en présence de feutres effaceurs d'encres, une réaction colorée verdâtre beige en présence d'hypochlorite de soude et une réaction marron en présence d'agents basiques forts, tels que la soude ou le carbonate de sodium.

### EXEMPLE 2 :

Sur un support, du même type que celui de l**'exemple 1,** est déposée, en surface, une solution d'enduction comprenant, par litre d'eau :

| | |
|---|---|
| - Acétate de cobalt | 20 g |
| - Phloroglucinol | 5 g |
| - Amidon | 200 g |

Le papier blanc non fluorescent obtenu réagit, en présence des agents chimiques décrits dans l'exemple précédent, en développant les mêmes couleurs.

### EXEMPLE 3 :

Sur un même support papier non traité est déposée, en surface, la solution d'enduction comprenant, par litre d'eau :

| | |
|---|---|
| - Nitrate de cobalt II | 15 g |
| - Résorcinol | 20 g |
| - Sulfate de manganèse | 10 g |
| - Amidon | 150 g |

Le papier blanc non fluorescent obtenu réagit avec le couple oxydant-réducteur, avec les réducteurs, avec les feutres effaceurs, en donnant une coloration jaune-orangée nettement visible sur le papier.
Avec l'hypochlorite de sodium et les bases, il se forme une couleur brune intense.

### EXEMPLE 4 :

Sur un support papier, fabriqué en milieu neutre, est déposée la solution d'enduction comprenant, par litre d'eau :

| | |
|---|---|
| - Chlorure de cobalt II | 25 g |
| - Hydroquinone | 20 g |
| - Amidon | 100 g |

La blancheur et la réactivité du produit final sont identiques à celles de l**'exemple 3.**

### EXEMPLE 5 :

Sur un support papier non traité est déposée, en surface, une solution contenant, par litre d'eau :

| | |
|---|---|
| - Acétylacétonate de cobalt III | 70 g |
| - Hydroquinone | 40 g |
| - Catéchol | 40 g |
| - Sulfate de Manganèse | 40 g |
| - Amidon | 200 g |

Le papier ainsi traité, non fluorescent, réagit en développant une coloration orangée avec les combinaisons oxydo-réductrices du type : application de solution de permanganate de potassium puis application de bisulfite de sodium, l'hypochlorite de soude développe une coloration brune-noirâtre.

Il doit être considéré que l'invention englobe, également, tout papier coloré et non fondamentalement blanc et traité pour comporter en masse ou en surface un sel soluble de cobalt.

## Revendications

1. Papier de sécurité infalsifiable non fluorescent comportant un sel de cobolt, caractérisé en ce qu'il comporte, sur sa surface et/ou dans sa masse, un sel de cobalt II ou III, soluble ou partiellement soluble en phase aqueuse et associé à au moins un agent coréactant de caractère réducteur et de structure phènolique.

2. Papier selon la revendication 1, caractérisé en ce que le sel soluble de cobalt est incorporé en une proportion au moins égale à 0,2 % en poids sec par rapport au poids de papier.

3. Papier selon la revendication 2, caractérisé en ce que le sel soluble de cobalt est incorporé en une proportion comprise entre 0,5 % et 1 %.

4. Papier selon l'une des revendications 1 à 3, caractérisé en ce que le sel soluble de cobalt est choisi parmi le :
- sulfate de cobalt II heptahydraté,
- nitrate de cobalt II,
- acétate de cobalt II,
- chlorure de cobalt II,
- acétylacétonate de cobalt III.

5. Papier selon la revendication 1, caractérisé en ce que l'agent coréactant est choisi parmi ceux répondant à la structure suivante : avec :
- **n** = 1, 2 ou 3,
- **R₁** = H, NH₂, OCH₃, COOH, SO₃H, CH₃, COOR (avec **R** représentant un radical aromatique ou aliphatique substitué ou non),
- **R₂** = H, CH₃, OCH₃, COOH, NH₂, SO₃H.

6. Papier selon la revendication 5, caractérisé en ce que l'agent coréactant est choisi parmi les exemples significatifs et intéressants suivants :

7. Papier selon la revendication 1, 5 ou 6, caractérisé en ce que l'agent coréactant est incorporé en une proportion au moins égale à 0,5 % en poids sec par rapport au poids de papier.

8. Document de sécurité infalsifiable constitué, au moins en partie, par un papier de sécurité selon l'une des revendications 1 à 7.

## Claims

1. Non-forgeable, non-fluorescent safety paper comprising a cobalt salt, characterized in that it comprises, on its surface and/or in its mass, a cobalt II or III salt, soluble or partially soluble in aqueous phase and associated with at least one co-reactant agent of reducer character and of phenolic structure.

2. Paper according to Claim 1, characterized in that the soluble-cobalt salt is incorporated in a proportion at least equal to 0.2% by dry weight with respect to the weight of the paper.

3. Paper according to Claim 2, characterized in that the soluble cobalt salt is incorporated in a proportion included between 0.5% and 1%.

4. Paper according to one of Claims 1 to 3, characterized in that the soluble cobalt salt is chosen from:
- heptahydrated cobalt II sulfate,
- cobalt II nitrate,
- cobalt II acetate,
- cobalt II chloride,
- cobalt III acetylacetonate.

5. Paper according to Claim 1, characterized in that the co-reactant agent is chosen from those responding to the following structure: with:
- n = 1, 2 or 3
- R₁ = H, NH₂, OCH₃, COOH, SO₃H, CH₃, COOR (with R representing an aromatic or aliphatic radical, substituted or not),
- R₂ = H, CH₃, OCH₃, COOH, NH₂, SO₃H.

6. Paper according to Claim 5, characterized in that the co-reactant agent is chosen from the following significant and interesting examples:

7. Paper according to Claim 1, 5 or 6, characterized in that the co-reactant agent is incorporated in a proportion at least equal to 0.5% by dry weight with respect to the weight of paper.

8. Non-forgeable safety document constituted, at least in part, by a safety paper according to one of Claims 1 to 7.

## Patentansprüche

1. Nichtfluoreszierendes, nichtfälschbares Sicherheitspapier, das ein Kobaltsalz aufweist, dadurch gekennzeichnet, daß es auf seiner Oberfläche und/oder in seiner Masse ein in wäßriger Phase lösliches oder teilweise lösliches Kobalt(II)- oder -III-salz in Verbindung mit wenigstens einem mitreagierenden Mittel reduzierenden Charakters und phenolischer Struktur aufweist.

2. Papier nach dem Anspruch 1, dadurch gekennzeichnet, daß das lösliche Kobaltsalz in einem Anteil von wenigstens gleich 0,2 Gew.-% bezüglich des Papiergewichts eingebracht ist.

3. Papier nach dem Anspruch 2, dadurch gekennzeichnet, daß das lösliche Kobaltsalz in einem Anteil im Bereich von 0,5 % bis 1 % eingebracht ist.

4. Papier nach einem der Ansprüche 1 bis 3, dadurch gekennzeichnet, daß das lösliche Kobaltsalz unter dem:
- Kobalt(II)-sulfatheptahydrat,
- Kobalt(II)-nitrat,
- Kobalt(II)-acetat,
- Kobalt(II)-chlorid,
- Kobalt(III)-acetylacetonat
gewählt wird.

5. Papier nach dem Anspruch 1, dadurch gekennzeichnet, daß das mitreagierende Mittel unter denen gewählt wird, die der folgenden Struktur entsprechen: mit:
- n = 1, 2 oder 3,
- R₁ = H, NH₂, OCH₃, COOH, SO₃H, CH₃, COOR (wo R ein aromatisches oder aliphatisches Radikal bedeutet, das substituiert oder nicht substituiert ist),
- R₂ = H, CH₃, OCH₃, COOH, NH₂, SO₃H.

6. Papier nach dem Anspruch 5, dadurch gekennzeichnet, daß das mitreagierende Mittel unter den folgenden signifikanten und vorteilhaften Beispielen gewählt wird:

7. Papier nach dem Anspruch 1, 5 oder 6, dadurch gekennzeichnet, daß das mitreagierende Mittel in einem Anteil von wenigstens gleich 0,5 Trockengewichts-% bezüglich des Papiergewichts eingebracht ist.

8. Nichtfälschbares Sicherheitsdokument, das wenigstens zum Teil aus einem Sicherheitspapier nach einem der Ansprüche 1 bis 7 besteht.
